# EUROPÄISCHE PATENTANMELDUNG

(11) **EP 2 594 623 A1**
(43) Veröffentlichungstag der Anmeldung: **22.05.2013**
(21) Anmeldenummer: 11189416.8
(22) Anmeldetag: 16.11.2011
(51) Int. Cl.: C10L 1/18, C10L 10/02, C10L 10/12

(54) **Tert.-Butylhydroperoxid (TBHP) als Dieseladditiv**

(71) Anmelder: United Initiators GmbH & Co. KG, 82049 Pullach (DE)
(72) Erfinder: Die Erfindernennung liegt noch nicht vor
(74) Vertreter: Dey, Michael

(57) **Zusammenfassung**

Die vorliegende Erfindung betrifft die Verwendung von TBHP als Kraftstoffadditiv und insbesondere als Additiv zu Dieselkraftstoff.

## Beschreibung

Die vorliegende Erfindung betrifft die Verwendung von tert.-Butylhydroperoxid (TBHP) und Abmischungen hiervon als Kraftstoffadditiv und insbesondere als Additiv zu Dieselkraftstoff.

Die Cetan-Zahl ist ein charakteristischer Parameter für die Verbrennungsqualität von Dieselkraftstoff. Die Cetan-Zahl ist ein Maß für die Zündwilligkeit bzw. die Zündverzögerung, also die Zeit zwischen dem Beginn der Kraftstoffeinspritzung und dem Beginn der Verbrennung. Günstig ist dabei eine rasche Zündung, gefolgt von einer gleichmäßigen und möglichst vollständigen Verbrennung. Je höher die Cetan-Zahl ist, desto kürzer die Zündverzögerung und desto besser die Verbrennungsqualität.

Zur Erhöhung der Cetan-Zahl werden verschiedene Zusätze eingesetzt. Im kommerziellen Umfang wird derzeit nahezu ausschließlich 2-EHN (2-Ethylhexylnitrat) verwendet. Problematisch an diesem Zusatz sind seine hohe Giftigkeit, seine schlechte Lagerstabilität, sicherheitskritische Eigenschaften sowie beträchtliche Mehrkosten. Insbesondere aufgrund seiner Explosivität ist die Verwendung von 2-EHN problematisch. Weiterhin kann der Stickstoffgehalt zur erhöhten, unerwünschten NOX-Emissionen führen.

Cetan-Zahl-erhöhende Zusätze werden beispielsweise auch in US 2,763,537 beschrieben, darunter Akylnitrate, Nitrite, Nitrosoverbindungen, Diazoverbindungen und Organische Peroxide. Organische Peroxide werden derzeit mit Ausnahme von geringen Mengen an DTBP (Ditertbutylperoxid) kommerziell nicht als Dieseladditive eingesetzt. Dies aus Kosten-, Sicherheits- und Kompatibilitätsgründen.

So enthalten kommerziell verfügbare Peroxidpreparationen oftmals als Phlegmatisierungsmittel beträchtliche Mengen an Wasser, sind thermisch oder chemisch zu instabil, aufgrund der verwendeten Rohstoffe bzw. Produktionsverfahren kommerziell als Kraftstoffadditiv nicht einsetzbar oder enthalten aromatische Reste, die den Schadstoffausstoß negativ beeinflussen. Mit Wasser phlegmatisierte Peroxide sind als Treibstoffzusatz aber ungeeignet, da sich Wasser nicht mit dem Treibstoff vermischt, sondern ein zweiphasiges System bildet.

Organische Peroxide sind thermisch labile Verbindungen, die exotherm unter Spaltung der peroxidischen Sauerstoff-Sauerstoff-Bindung zerfallen. Daher müssen aus sicherheitstechnischen Überlegungen heraus Organische Peroxide zur sicheren Handhabung oder zum sicheren Transport oft phlegmatisiert werden bzw. werden bereits in Verdünnung technisch hergestellt.

Insofern sind einige wasserfreie Peroxide nicht oder nur mit hohem technischen Aufwand erhältlich.

Eine Aufgabe der vorliegenden Erfindung war es, ein verbessertes Kraftstoffadditiv bereitzustellen, insbesondere hinsichtlich Schadstoffausstoß, Wirksamkeit, Handhabbarkeit und Kosten.

Die Erfindung betrifft deshalb einen Kraftstoff umfassend tert.-Butylhydroperoxid (TBHP) als Additiv.

Überraschenderweise wurde gefunden, dass tert.-Butylhydroperoxid, insbesondere in wasserfreier Form als Kraftstoffadditiv geeignet ist. Durch den Einsatz von TBHP als Additiv wird insbesondere die Cetan-Zahl des Kraftstoffs erhöht und bevorzugt gegenüber dem Basiskraftstoff um einen Wert von mindestens 2, mehr bevorzugt mindestens 3, noch mehr bevorzugt mindestens 4 und am meisten bevorzugt wenigstens 5 angehoben. Die Cetan-Zahl kann beispielsweise gemäß ASTM 0613 bestimmt werden. Eine Erhöhung der Cetan-Zahl ist ein Maß für die Verbesserung der Zündwilligkeit des Kraftstoffs.

Weiterhin wurde festgestellt, dass bei annähernd gleichem Verbrauch die Schadstoffemission, insbesondere die Kohlenwasserstoffemission und/oder die Kohlenmonoxidemission, signifikant abgesenkt wird.

Bevorzugt wird erfindungsgemäß wasserfreies TBHP als Kraftstoffadditiv eingesetzt. Wasserfrei bedeutet dabei, dass der Gehalt an Wasser in der TBHP-Zusammensetzung < 5 Gew.%, insbesondere < 1 Gew.%, noch mehr bevorzugt< 0,3 Gew.% ist.

Durch den Einsatz von wasserfreiem TBHP, welches mit Dieseltreibstoff mischbar ist, wird vermieden, dass sich eine unerwünschte, zweite wässrige Phase bildet. Bevorzugt wird TBHP als Additiv in einem wasserfreien organischen Lösungsmittel eingesetzt. Es können polare und unpolare Lösungsmittel verwendet werden. Beispiele für geeignete unpolare Lösungsmittel sind Alkyle und insbesondere aliphatische Kohlenwasserstoffe, insbesondere Isododecan, Isooktan, Decan, Nonan oder/und n-Oktan bzw. Mischungen verschiedener Aliphaten. Beispiele für polare Lösungsmittel sind insbesondere sauerstoffenthaltende Lösungsmittel, wie beispielsweise Alkohole oder/und Ether. Bevorzugt werden Alkylalkohole als Lösungsmittel eingesetzt, insbesondere C1-C8-Alkylalkohole, mehr bevorzugt Butanol und am meisten bevorzugt tert.-Butanol. Durch Verwendung von Alkoholen und insbesondere von tert.-Butanol wird der Sauerstoffanteil in dem Kraftstoffadditiv weiter erhöht, was wünschenswert ist.

Gerade bei Einsatz eines Kraftstoffadditivs umfassend TBHP in tert.-Butanol (TBA) wurde eine signifikante Verringerung des Ruß- und Schadstoffausstoßes beobachtet.

Die Menge an TBHP im Additiv beträgt vorzugsweise mindestens 10 Gew.%, mehr bevorzugt mindestens 30 Gew.% und am meisten bevorzugt mindestens 50 Gew.%. Reines TBHP ist aus sicherheitstechnischen Überlegungen nicht bevorzugt. Die Menge an TBHP im Additiv beträgt deshalb vorzugsweise bis zu 90 Gew.%, mehr bevorzugt bis zu 75 Gew.% und am meisten bevorzugt bis zu 60 Gew.%. Der Anteil an wasserfreiem organischen Lösungsmittel, insbesondere an tert-Butanol, beträgt entsprechend mindestens 10 Gew.%, mehr bevorzugt mindestens 25 Gew. % und am meisten bevorzugt mindestens 40 Gew.% und bis zu 90 Gew.%, mehr bevorzugt bis zu 70 Gew.% und am meisten bevorzugt bis zu 50 Gew. %.

Als besonders geeignet und somit am meisten bevorzugt hat sich ein Additiv gezeigt, welches 30 bis 70 Gew.% TBHP in 70 bis 30 Gew.% tert-Butanol enthält. Durch die Phlegmatisierung von TBHP in einem sauerstoffhaltigen Lösungsmittel und insbesondere in tert.-Butanol wird die Sicherheit während der technischen TBHP-Produktion, dem Transport und der weiteren Handhabung erhöht.

Anhand der Phlegmatisierung mit einem sauerstoffhaltigen Lösungsmittel, insbesondere tert.-Butylalkohol, wird zur Reduktion von Schadstoffen im Abgas auch der Sauerstoffgehalt des Additivs erhöht. Beispielsweise ist in einem Gemisch aus 55 Gew.% TBHP und 45 Gew.% TBA ein Sauerstoffgehalt von etwa 29,3 Gew.% Sauerstoff, davon etwa 9,8 Gew.% Aktivsauerstoff enthalten.

Der erfindungsgemäße Kraftstoff kann als Basiskraftstoff bekannte Kraftstoffe oder Treibstoffe enthalten, wie beispielsweise Ottokraftstoffe, insbesondere Benzin, Super etc., Dieselkraftstoffe wie beispielsweise Diesel, Biodiesel oder ähnliche, Raps-Methylester oder Oxymethylenether. Durch das erfindungsgemäße Additiv wird insbesondere die Zündwilligkeit des Kraftstoffes erhöht. Weiterhin wird der Ausstoß an Ruß und Kohlenwasserstoffen im Verbrennungsmotor deutlich reduziert. Das erfindungsgemäß als Additiv eingesetzte TBHP ist auch sicherheitstechnisch gegenüber den üblicherweise eingesetzten Additiven deutlich besser handhabbar. Durch den Einsatz von TBHP in wasserfreier Form, insbesondere in einem wasserfreien organischen Lösungsmittel, wird die Bildung von zwei separaten Phasen vermieden und dadurch erst der Einsatz von TBHP als Kraftstoffadditiv ermöglicht.

Im Vergleich zum herkömmlich eingesetzten 2-EHN wird durch den erfindungsgemäßen Einsatz von TBHP als Additiv die Verbrennung verbessert (insbesondere geringerer Kohlenwasserstoff-und Rußausstoß). Weiterhin enthält TBHP keinen Stickstoff, sodass die damit verbundenen Problematiken und insbesondere das Problem der Bildung von Stickoxiden erfindungsgemäß reduziert wird. TBHP ist weiterhin sicherheitstechnisch deutlich sicherer als 2-EHN, insbesondere in Bezug auf die Zersetzung.

Ein Maß für die Zersetzungsgeschwindigkeit und den Druckaufbau bei der Zersetzung eines Produktes ist der Koenen-Test. Je größer der Koenen-Wert, desto heftiger erfolgt die Zersetzung.

So ist der Koenen für 2-EHN = 1,0 während der Koenen für ein mit TBA phlegmatisiertes TBHP < 1 ist.

Auch ist die bei der Zersetzung von 2-EHN freiwerdende Energie mit ΔH = 2210 J/g deutlich höher als die von einer TBHP-TBA Mischung mit ΔH = 729 J/g.

Im Vergleich zum bereits als Kraftstoffadditiv eingesetzten di-tert.-Butylperoxid (DTBP) weist TBHP vorteilhafterweise einen höheren Flammpunkt von 21 °C auf. Der Flammpunkt von DTBP liegt z.B. deutlich niedriger als der von TBHP und unterhalb der Raumtemperatur bei < 0°C. Weiterhin ist die Leitfähigkeit von DTBP mit < 3 pS/m extrem niedrig, sodass Umfüllvorgänge von DTBP aufgrund von möglichen Ladungstrennungen sicherheitstechnisch sehr kritisch sind, da diese Ladungstrennungen eine ausreichende Zündenergie zum Zünden von DTBP erzeugen können, da DTBP nur eine sehr geringe Zündenergie von <0,1 mJ benötigt. Auch ist die bei der Zersetzungsenergie von DTBP freiwerdende Energie mit ΔH = 1370 J/g deutlich höher als die von dem mit TBA phlegmatisierten TBHP mit ΔH = 729 J/g.

Im Gegensatz zu dem unpolaren DTBP ist das polare TBHP leitfähig (> 1000 pS/m) und somit treten solche Ladungstrennungen nicht mehr auf, so dass TBHP erheblich sicherer als DTBP gehandhabt werden kann.

Erfindungsgemäß weist der Kraftstoff vorzugsweise 0,001 Gew.% bis 10 Gew.%, mehr bevorzugt 0,01 Gew.% bis 5 Gew.% und am meisten bevorzugt 0,05 Gew.% bis 2 Gew.% TBHP auf.

Es ist erfindungsgemäß auch möglich, das erfindungsgemäße TBHP¬ enthaltende Additiv mit anderen Additiven zu kombinieren. Bevorzugt ist z.B. die Kombination mit anderen Peroxiden und insbesondere mit di-tert.-Butylperoxid (DTBP). Besonders bevorzugt ist ein Additiv, welches TBHP und DTPB umfasst.

Das Gewichtsverhältnis von TBHP und DTPB beträgt dabei bevorzugt von 10 : 90 bis 90 : 10.

Die Herstellung von TBHP kann nach bekannten Herstellungsverfahren erfolgen.

Die Erfindung betrifft weiterhin ein Kraftstoffadditiv umfassend TBHP sowie die Verwendung von TBHP zur Erhöhung der Cetan-Zahl.

Die Erfindung wird durch die folgenden Beispiele weiter erläutert.

### Beispiel 1

### Kraftstoff, umfassend TBHP als Additiv

Ein herkömmlicher Basisdieselkraftstoff weist eine Cetan-Zahl von 48 auf. Diesem Kraftstoff wird ein Additiv bestehend aus 55 Gew.% TBHP und 45 Gew.% tert-Butanol in einer Konzentration basierend auf TBHP von 0,05 Gew.% Additivmenge sowie in einer Konzentration von 0,5 Gew.% zugesetzt.

Im Vergleich zum Basiskraftstoff wird durch Zugabe des Additives die Cetan-Zahl signifikant erhöht. Bei Verwendung der drei genannten Kraftstoffe, also Basisdiesel, Basisdiesel + 0,05 Gew.% TBHP sowie Basisdiesel + 0,5 Gew. % TBHP, wird ohne deutliche Verbrauchssteigerung bei gleicher Motorleistung in Gegenwart des Additivs TBHP die Cetan-Zahl signifikant verbessert und zugleich die Schadstoffemission signifikant verringert. Insbesondere findet eine deutliche Verringerung des Kohlenwasserstoffausstoßes sowie des Kohlenmonoxidausstoßes statt.

### Beispiel 2

### Kraftstoff, umfassend TBHP als Additiv

Einem herkömmlichen Basisdieselkraftstoff wird ein Additiv bestehen aus 28 Gew.% TBHP, 23 Gew.% TBA und 49 Gew.% DTBP in einer Konzentration basierend auf TBHP von 0,05 Gew.% sowie in einer Konzentration von 0,05 Gew.% zugesetzt.

Im Vergleich zum Basiskraftstoff wird durch Zugabe des Additives die Cetan-Zahl signifikant erhöht. Bei Verwendung der drei genannten Kraftstoffe, also Basisdiesel, Basisdiesel + 0,05 Gew.% TBHP sowie Basisdiesel + 0,5 Gew. % TBHP, wird ohne deutliche Verbrauchssteigerung bei gleicher Motorleistung in Gegenwart des Additivs TBHP die Cetan-Zahl signifikant verbessert und zugleich die Schadstoffemission signifikant verringert. Insbesondere findet eine deutliche Verringerung des Kohlenwasserstoffausstoßes sowie des Kohlenmonoxidausstoßes statt.

## Patentansprüche

1. Kraftstoff, umfassend tert.-Butylhydroperoxid (TBHP) als Additiv.

2. Kraftstoff, umfassend TBHP als Additiv nach Anspruch 1,
**dadurch gekennzeichnet, dass**
das Additiv wasserfreies TBHP enthält.

3. Kraftstoff, umfassend TBHP als Additiv nach Anspruch 1 oder 2,
**dadurch gekennzeichnet, dass**
das Additiv TBHP in einem organischen Lösungsmittel enthält.

4. Kraftstoff, umfassend TBHP als Additiv nach einem der vorhergehenden Ansprüche,
**dadurch gekennzeichnet, dass**
das Additiv TBHP in tert-Butanol enthält.

5. Kraftstoff, umfassend TBHP als Additiv nach einem der vorhergehenden Ansprüche,
**dadurch gekennzeichnet, dass**
das Additiv aus 30 bis 70 Gew.% TBHP in 70 bis 30 Gew.% organischem Lösungsmittel besteht.

6. Kraftstoff, umfassend TBHP als Additiv nach einem der vorhergehenden Ansprüche,
**dadurch gekennzeichnet, dass**
das TBHP in einer Menge von 0,001 Gew.% bis 10 Gew.%, bezogen auf das Gesamtgewicht des Kraftstoffs, vorliegt.

7. Kraftstoff, umfassend TBHP als Additiv,
**dadurch gekennzeichnet, dass** der Basiskraftstoff ausgewählt ist aus Dieselkraftstoff, Ottokraftstoff und Raps-Methylester.

8. Kraftstoff, umfassend TBHP als Additiv nach einem der vorhergehenden Ansprüche,
**dadurch gekennzeichnet, dass**
der Kraftstoff ausgewählt ist aus Dieselkraftstoff.

9. Kraftstoff, umfassend TBHP als Additiv nach einem der vorhergehenden Ansprüche,
**dadurch gekennzeichnet, dass**
der Kraftstoff ein weiteres Additiv, insbesondere Ditertbutylperoxid, umfasst.

10. Kraftstoffadditiv, umfassend TBHP.

11. Kraftstoffadditiv, umfassend TBHP nach Anspruch 9,
**dadurch gekennzeichnet, dass**
es wasserfreies TBHP umfasst.

12. Verwendung von TBHP zur Erhöhung der Cetan-Zahl.
